# FASCICULE DE BREVET EUROPEEN

(11) **EP 2 099 576 B1**
(45) Date de publication et mention de la délivrance du brevet: **19.05.2010**
(21) Numéro de dépôt: 07800357.1
(22) Date de dépôt: 03.09.2007
(51) Int. Cl.: B22D 41/50

(54) **BUSETTE A JET CREUX POUR COULEE CONTINUE D'ACIER**
HOHLE STRAHLDÜSE FÜR DAS STRANGGIESSEN
HOLLOW JET NOZZLE FOR CONTINUOUS STEEL CASTING

(30) Priorité: 12.12.2006 BE 200600609
(43) Date de publication de la demande: 16.09.2009
(73) Titulaire: Centre De Recherches Metallurgiques asbl - Centrum Voor De Research In De Metallurgie vzw, 1200 Bruxelles (BE)
(72) Inventeur: NAVEAU, Paul, 4432 Alleur (BE); DAMASSE, Jean-Michel, 62400 Bethune (FR)
(74) Mandataire: pronovem
(86) Numéro de dépôt international: PCT/BE2007/000100
(87) Numéro de publication internationale: WO 2008/070935

(56) Documents cités:
- EP-A- 0 269 180
- EP-B- 0 605 379
- WO-A-02/30598
- WO-A-2006/096942
- BE-A3- 1 014 063
- FR-A- 2 150 591
- JP-A- 58 073 713
- US-A- 4 367 784
- NAVEAU P: "DEVELOPPEMENT D'UN ECHANGEUR DE CHALEUR POUR COULEE AVEC SURCHAUFFE FAIBLE" CAHIERS D'INFORMATIONS TECHNIQUES DE LA REVUE DE METALLURGIE, REVUE DE METALLURGIE. PARIS, FR, vol. 90, no. 3, 1 mars 1993 (1993-03-01), pages 395-401, XP000369722 ISSN: 0035-1563
- HEASLIP L ET AL: "ALLOYING OF STEEL BILLETS BY THE INJECTION OF SOLID PARTICLES DURING CONTINUOUS CASTING" PROC PROCESS TECHNOL CONF 1981 AIME, NEW YORK, NY, USA, [Online] 1981, pages 54-63, XP002469529
- YUREV, M A ET AL. (CENTRAL SCIENTIFIC RESEARCH INSTITUTE FOR FERROUS METALLURGY, GORKII POLYTECHNIC INSTITUTE): "POSSIBILITIES OF IMPROVING THE QUALITY OF CONTINUOUSLY CAST BILLETS AND CONVENTIONAL INGOTS BY THE USE OF METAL POWDERS DURING TEEMING" STAL IN ENGLISH, vol. 5, mai 1968 (1968-05), pages 394-395, XP002469530
- RAMACCIOTTI ALDO ET AL: "INCREASING SOLIDIFICATION RATE IN CONTINUOUS CASTING BY INJECTION OF POWDERED METAL INTO THE MOULD" NATL OPEN HEARTH BASIC OXYGEN STEEL CONF 61ST, PROC 1978 AIME, IRON AND STEEL SOC, WARRENDALE, PA, [Online] vol. 61, 1978, pages 443-450, XP002469531
- HEASLIP L J ET AL: "MODEL STUDY OF FLUID FLOW AND PRESSURE DISTRIBUTION DURING SEN INJECTION - POTENTIAL FOR REACTIVE METAL ADDITIONS DURING CONTINUOUS CASTING" CONTINUOUS CASTING. TUNDISH TO MOLD TRANSFER OPERATIONS, WARRENDALE, IRON & STEEL SOCIETY, US, vol. VOL. 6, 1992, pages 99-114, XP000561358
- SPACCAROTELLA, ANTONIO (CENTRO SPERIMENTALE METALLURGICO SPA, ROME, ITALY): "The "FAST" (Forced Acceleration of Solidification Technology) Process for Additional Cooling and Microalloying of Continuously Cast Steel by Metallic Powders Injection Into the Mould." STEELMAKING CONF 67ST, PROC 1984 AIME, IRON AND STEEL SOC, WARRENDALE, PA, vol. 67, 1984, pages 53-61, XP002469532

## Description

### Objet de l'invention

La présente invention se rapporte à une amélioration du dispositif et du procédé de coulée d'un métal en fusion, en particulier de l'acier, dans une lingotière de coulée continue, en utilisant une busette en jet creux, où de la matière métallique finement divisée est injectée dans le volume intérieur du jet creux, ce dernier étant maintenu par circulation d'un débit de gaz non oxydant tel que l'argon.

### Etat de la technique

Il est connu que, dans la technique de coulée continue, l'acier en fusion est introduit dans la lingotière au moyen d'au moins une busette, c'est-à-dire un élément généralement tubulaire disposé entre le panier répartiteur et la lingotière. L'extrémité inférieure de la busette est pourvue habituellement d'un ou deux orifices de sortie sis dans l'axe de la busette ou latéralement, et débouche sous le niveau libre d'acier liquide présent dans la lingotière.

La busette de coulée en jet creux, dite HJN, pour *hollow jet nozzle,* a été développée il y a une vingtaine d'année pour la coulée continue d'acier à basse surchauffe. Le principe, décrit dans le brevet EP-B-269 180, était de refroidir l'acier au moyen d'un échangeur de chaleur constitué d'un tube en cuivre refroidi à l'eau combiné avec un déflecteur ou dôme, juste avant son entrée dans la lingotière et sa solidification. L'idée principale du brevet était de créer un jet creux à l'intérieur de la busette avec ruissellement sur la paroi intérieure de l'échangeur de chaleur, permettant le refroidissement de l'acier en vue :
- d'une part de permettre une solidification de l'acier liquide, en passant par la phase pâteuse, sans bouchage de la busette, ;
- d'autre part, d'augmenter la surface d'échange entre l'acier liquide et la surface de refroidissement pour augmenter la puissance de refroidissement.

Une injection d'un gaz protecteur tel que l'argon sous le dôme de répartition de l'acier assure la formation et le maintien du jet creux à l'intérieur de la busette. De plus, l'introduction du gaz protecteur sous pression dans le conduit provoque une surpression qui empêche tout entraînement d'air par l'acier liquide, qui conduirait à l'oxydation de celui-ci ou à la formation d'alumine avec bouchage de la busette.

Un second brevet essentiel, EP-B-605379, déposé en 1993, a pour objet l'injection de poudre métallique à l'intérieur du jet creux créé dans la busette HJN. Selon le cas, on peut injecter, toujours dans le cas de la coulée d'acier :
- de la poudre de fer pour créer des germes de solidification et affiner la structure de solidification ;
- de la poudre de ferro-alliage pour modifier la composition de l'acier in situ et améliorer les rendements d'addition dans le cas des éléments aisément oxydables.

Toujours selon ce dernier brevet, l'injection de la poudre est réalisée par transport pneumatique sous argon au travers du dôme en réfractaire créant le jet creux.
Le document WO-A-2006/096942, décrit une installation et un procédé pour l'injection de nanoparticules de céramique technique à l'intérieur du jet creux créé dans une busette HJN. Selon un mode d'exécution particulier de l'invention, l'injection des nanoparticules peut s'effectuer au moyen d'un dispositif mécanique de transport tel qu'une vis sans fin. Ce document ne fait cependant pas état, pour ce mode d'exécution, du positionnement et des caractéristiques que doit posséder le dispositif de vis sans fin pour être opérationnel, ni comment le gaz non oxydant nécessaire à l'établissement du jet creux et à la protection du métal de coulée est acheminé dans la busette, en relation avec l'injection de nanoparticules.

### Position du problème

Les nombreux essais industriels réalisés avec cet équipement ont fait apparaître une contrainte pratique majeure de mise en oeuvre du procédé dans la coulée continue. La quantité d'argon utilisée doit absolument être limitée au niveau de la lingotière à 15 à 20 Nl/min, cette valeur dépendant de la caractéristique de la machine en format et vitesse de coulée, dans le but :
- d'éviter le piégeage de bulles d'argon dans la peau en cours de solidification, la présence de bulles sous-cutanées pouvant créer après laminage des défauts de surface importants ;
- de réduire la perturbation du niveau d'acier se trouvant en lingotière par la remontée de bulles d'argon à la surface. Les variations importantes du niveau qui en résultent pénalisent fortement l'état de surface du produit brut de coulée et peuvent entraîner le piégeage de la poudre de couverture dans la peau solidifiée, pénalisant la qualité du produit final.

Dans la pratique, le débit du gaz transporteur augmente en fonction de la quantité de poudre à injecter par le système existant. La figure 1 montre un exemple de relation entre le débit de poudre et le débit d'argon pour une poudre de fer de granulométrie comprise entre 100 et 200 µm injectée dans un tube de 10 mm de diamètre. Ceci limite donc la quantité de poudre injectable dans le produit, surtout dans le cas de la coulée continue de brames où les débits de poudre doivent être plus importants que pour la coulée de billettes. Dans le cas particulier de la figure 1, si la quantité maximale autorisée de gaz est de 15 Nl/min, le débit de poudre injectée est limité à 13 kg/min environ.

### Buts de l'invention

La présente invention vise à fournir une solution qui permette de s'affranchir des inconvénients de l'état de la technique.

En particulier, l'invention a pour but de permettre l'injection d'une quantité de poudre métallique dans une busette HJN selon un débit élevé tout en conservant un débit du gaz protecteur du jet creux acceptable en intensité pour un fonctionnement stable de la coulée en continu.

### Principaux éléments caractéristiques de l'invention

Un premier objet de la présente invention se rapporte à une installation de coulée continue pour l'écoulement d'acier liquide à partir d'un panier répartiteur dans une lingotière au travers d'une busette en jet creux, dite busette HJN, comprenant principalement, si elle est décrite en position verticale et considérée dans le sens de progression de l'acier liquide de haut en bas, un conduit vertical, terminé par un couvercle supérieur présentant un orifice d'entrée de l'acier liquide à partir du panier répartiteur et une base inférieure présentant au moins un orifice de sortie, ledit conduit comprenant dans sa partie supérieure un organe répartiteur disposé sensiblement à l'entrée dudit conduit vertical et comprenant un déflecteur ou dôme permettant de dévier le métal entrant vers les parois latérales de la busette, ladite busette comprenant également des moyens d'injection de poudre métallique ou de manière métallique solide finement divisée sous ledit dôme dans une zone d'injection et des moyens d'injection de gaz non oxydant pour l'établissement et le maintien du jet creux, caractérisée en ce que les moyens d'injection de poudre sont indépendants et physiquement séparés des moyens d'injection du gaz non oxydant, de sorte qu'en fonctionnement le gaz non oxydant n'est pas utilisé comme vecteur pour l'injection de poudre.

Selon l'invention, ladite installation comprend d'une part un conduit pour le flux entrant de gaz non oxydant dans la busette au niveau d'un premier orifice, éventuellement terminé par un injecteur sis à ce premier orifice et son dispositif de mesure de flux et de pression et d'autre part, séparément, un conduit pour l'alimentation de la busette en poudre, au niveau d'un second orifice, éventuellement terminé par un injecteur sis à ce second orifice, un réservoir de poudre ou particules finement divisées et son dispositif de mesure de poids.

Avantageusement, les moyens d'injection de poudre comprennent des moyens mécaniques tels qu'un dispositif à vis sans fin.

Selon une modalité préférée de l'invention, le dispositif à vis sans fin est disposé entre le bas du panier répartiteur et le couvercle supérieur de la busette HJN.

De préférence, le conduit pour l'alimentation de la busette en poudre débouche sous le dôme répartiteur, au moins une partie de ce conduit étant aménagée dans le dôme répartiteur avec une pente non nulle.

Avantageusement, l'installation est pourvue de moyens pour assurer la régulation du débit de poudre, lesdits moyens comprenant de préférence un asservissement de la rotation de la vis sans fin à une mesure en continu du poids du réservoir de poudre.

Toujours avantageusement, les moyens d'injection de poudre sont maintenus sous atmosphère inerte.

De préférence, le gaz non oxydant comprend de l'argon et ladite poudre métallique est une poudre de fer ou de ferro-alliage.

Un second objet de la présente invention concerne un procédé pour la coulée continue d'acier en jet creux, de préférence sous la forme de produits plats ou longs, au moyen de l'installation précitée, comprenant les étapes suivantes :
- coulée d'un acier de base en fusion du panier répartiteur vers la lingotière au travers de la busette HJN ;
- établissement et maintien du jet creux par injection à partir d'un premier conduit d'un gaz non oxydant tel que l'argon à un débit ne dépassant pas 15 Nl/min ;
- injection par un second conduit, indépendant du premier conduit, de matière métallique solide finement divisée ou en poudre dans la partie creuse du jet sous l'organe répartiteur, ladite matière solide finement divisée ou en poudre se mélangeant avec l'acier à la fin de la zone d'injection dans la busette ou à la zone de jonction de la busette et de la lingotière.

### Brève description des figures

La figure 1, déjà mentionnée, représente graphiquement la relation entre le débit de poudre métallique injectée et le débit d'argon dans lequel celle-ci est en suspension, pour une injection dans une busette de coulée continue en jet creux.

La figure 2 représente une forme d'exécution l'un exemple de dispositif selon l'état de la technique.

La figure 3 représente une forme d'exécution préférée du dispositif selon la présente invention.

### Description d'une forme d'exécution selon l'état de la technique

La figure 2 montre un dispositif de coulée selon l'état de la technique (brevet BE 1014063), monté entre une lingotière de coulée continue 1 et une poche de coulée ou un panier répartiteur de coulée 2 comportant un conduit de sortie 3. Le conduit de sortie 3 est muni d'un régulateur de débit, tel qu'une quenouille 4 ou un tiroir coulissant. Une busette 5, ayant essentiellement la forme d'un cylindre, éventuellement de section ovale, fixée au panier répartiteur, est sise au-dessus de la lingotière 1 et y plonge. La base supérieure du cylindre est en contact avec le conduit 3. Cette base est pourvue d'un orifice correspondant à l'orifice intérieur du conduit. La busette 5 comporte à sa partie inférieure au moins une ouïe de communication 8 permettant le passage de l'acier vers la lingotière. Dans la partie supérieure de la busette 5 est disposé un organe répartiteur en forme de dôme 6, dont la surface supérieure est en légère pente, de préférence supérieure à 10°, par rapport à l'horizontale. Un dispositif d'injection est disposé de manière à introduire sous le dôme 6 des particules solides finement divisées ou en poudre 15, en utilisant un gaz non oxydant comme vecteur. Ce dispositif comprend également un flux entrant d'argon 7 et son dispositif de mesure de flux 9 et de pression 10, un conteneur de poudre ou particules finement divisées 11 et son dispositif de mesure de poids 12, et enfin une conduite d'alimentation dans la busette 13, ainsi qu'un injecteur 14.

### Description d'une forme d'exécution préférée de l'invention

Afin d'apporter une solution au problème posé ci-dessus, la présente invention a pour objet un dispositif qui permette de dissocier la quantité de poudre injectée dans la busette à jet creux de la quantité d'argon ajoutée pour la création et le maintien du jet creux.

Le dispositif de l'invention, représenté schématiquement sur la figure 3, comporte ainsi des moyens pour séparer l'arrivée de gaz et l'injection de poudre.

Selon l'invention, l'alimentation en poudre métallique est assurée au moyen d'une conduite d'alimentation 13, passant par exemple au travers du dôme répartiteur 6, débouchant sous celui-ci au niveau d'un orifice 14, éventuellement doté d'un injecteur de forme appropriée non représenté, et munie d'une vis sans fin 13A. L'injection d'argon, indépendante de l'injection de poudre, destinée uniquement à maintenir le jet creux est assurée par un conduit supplémentaire 16 terminé par un orifice 17, éventuellement doté d'un injecteur de forme appropriée non représenté, débouchant par exemple également sous le dôme répartiteur 6.

Grâce à ce système, on peut dissocier l'injection de poudre et de gaz et donc ajouter de manière contrôlée de plus grandes quantités de poudre dans l'acier liquide tout en maintenant un bon écoulement de l'acier en lingotière, et notamment sans perturbation du ménisque ni entraînement profond de bulles d'argon.

Selon une forme d'exécution particulièrement avantageuse, la vis sans fin 13A du système d'injection de poudre selon l'invention sera placée entre le bas du panier répartiteur 2 et le couvercle 5A de la busette HJN 5. Cet emplacement particulier a le double avantage :
- de positionner la vis 13A dans un endroit où les températures sont soutenables pour un système mécanique et,
- de profiter de la gravité pour laisser s'écouler la poudre à travers le couvercle supérieur et le dôme de la busette HJN.

Avantageusement, une régulation du débit de poudre sera assurée par un contrôle de la vitesse de rotation de la vis, asservi à une mesure en continu du poids du réservoir de poudre. De plus, tout le système d'injection est maintenu sous une atmosphère inerte d'argon pour éviter tout piégeage d'oxygène dans l'acier.

## Revendications

1. Installation de coulée continue pour l'écoulement d'acier liquide à partir d'un panier répartiteur (2) dans une lingotière (1) au travers d'une busette en jet creux, dite busette HJN, comprenant principalement, si elle est décrite en position verticale et considérée dans le sens de progression de l'acier liquide de haut en bas, un conduit vertical (5), terminé par un couvercle supérieur (5A) présentant un orifice d'entrée de l'acier liquide à partir du panier répartiteur (2) et une base inférieure présentant au moins un orifice de sortie (8), ledit conduit (5) comprenant dans sa partie supérieure un organe répartiteur disposé sensiblement à l'entrée dudit conduit vertical (5) et comprenant un déflecteur ou dôme (6) permettant de dévier le métal entrant vers les parois latérales de la busette, ladite busette comprenant également des moyens d'injection (13, 13A, 14) de poudre métallique ou de matière métallique solide finement divisée comprenant un dispositif à vis sans fin (13A) sous ledit dôme (6) dans une zone d'injection (15) et des moyens d'injection de gaz non oxydant (16, 17) pour l'établissement et le maintien du jet creux, **caractérisée en ce que** les moyens d'injection de poudre sont indépendants et physiquement séparés des moyens d'injection du gaz non oxydant (16, 17), le dispositif à vis sans fin (13A) étant disposé entre le bas du panier répartiteur (2) et le couvercle supérieur (5A) de la busette HJN.

2. Installation selon la revendication 1, **caractérisée en ce qu'**elle comprend un conduit (16) pour le flux entrant de gaz non oxydant (7) dans la busette, au niveau d'un premier orifice (17), et son dispositif de mesure de flux (9) et de pression (10).

3. Installation selon la revendication 2, **caractérisée en ce que** ledit conduit (16) pour le flux entrant de gaz non oxydant est terminé par un injecteur sis au premier orifice (17)

4. Installation selon la revendication 1, 2 ou 3, **caractérisée en ce qu'**elle comprend, séparément, un conduit (13) pour l'alimentation de la busette en poudre, au niveau d'un second orifice (14), un réservoir de poudre ou particules finement divisées (11) et son dispositif de mesure de poids (12).

5. Installation selon la revendication 4, **caractérisée en ce que** ledit conduit (13) pour l'alimentation de la busette en poudre est terminé par un injecteur sis au second orifice (14).

6. Installation selon la revendication 4, **caractérisée en ce que** le conduit pour l'alimentation de la busette en poudre (13) débouche sous le dôme répartiteur (6), au moins une partie de ce conduit étant aménagée dans le dôme répartiteur (6) avec une pente non nulle.

7. Installation selon la revendication 1, **caractérisée en ce qu'**elle est pourvue de moyens pour assurer la régulation du débit de poudre.

8. Installation selon la revendication 7, **caractérisée en ce que** lesdits moyens comprennent un asservissement de la rotation de la vis sans fin (13A) à une mesure en continu du poids du réservoir de poudre (11).

9. Installation selon l'une quelconque des revendications précédentes, **caractérisée en ce que** les moyens d'injection de poudre (13, 13A, 14) sont maintenus sous atmosphère inerte.

10. Installation selon l'une quelconque des revendication précédentes, **caractérisée en ce que** le gaz non oxydant comprend de l'argon.

11. Installation selon l'une quelconque des revendications précédentes, **caractérisée en ce que** ladite poudre métallique est une poudre de fer ou de ferro-alliage.

12. Procédé pour la coulée continue d'acier en jet creux, de préférence sous la forme de produits plats ou longs, au moyen de l'installation selon l'une quelconque des revendications précédentes, comprenant les étapes suivantes :
- coulée d'un acier de base en fusion du panier répartiteur (2) vers la lingotière (1) au travers de la busette HJN (5) ;
- établissement et maintien du jet creux par injection à partir d'un premier conduit (16) d'un gaz non oxydant tel que l'argon à un débit ne dépassant pas 15 Nl/min ;
- injection par un second conduit (13), indépendant du premier conduit et comprenant un dispositif à vis sans fin (13A), de matière métallique solide finement divisée ou en poudre dans la partie creuse du jet sous l'organe répartiteur (6), ladite matière solide finement divisée ou en poudre se mélangeant avec l'acier à la fin de la zone d'injection dans la busette ou à la zone de jonction de la busette et de la lingotière.

## Claims

1. Continuous casting installation for casting molten steel from a tundish (2) into a mould (1) through a hollow jet nozzle, called an HJN nozzle, mainly comprising, if described in a vertical position and considered in the motion direction of the molten steel from top to bottom, a vertical pipe (5) ending in a top cover (5A) with an intake aperture for the molten steel from the tundish (2) and a bottom base with at least one outlet aperture (8), said pipe (5) comprising in its upper part a distribution device arranged more or less at the intake of said vertical pipe (5) and comprising a deflector or dome (6) which allows to divert towards the side walls of the nozzle the metal that enters, said nozzle also comprising a means (13, 13A,14) for injecting metal powder or finely divided solid metal material, comprising a worm device (13A) under said dome (6) in an injection zone (15) and a means for injecting non-oxidising gas (16,17) so as to create and maintain the hollow jet, **characterised in that** the means for injecting powder are independent of and physically separated from the means for injecting non-oxidising gas (16,17), the worm device (13A) being positioned between the bottom of the tundish (2) and the top cover (5a) of the HJN nozzle.

2. Installation according to Claim 1, **characterised in that** it comprises a pipe (16) for the incoming flow of non-oxidising gas (7) in the nozzle at the level of the first aperture (17), and its device for measuring flow (9) and pressure (10).

3. Installation according to Claim 2, **characterised in that** said pipe (16) for the incoming flow of non-oxidising gas ends in an injector located at the first aperture (17).

4. Installation according to Claim 1, 2 or 3, **characterised in that** it comprises a separate pipe (13) for supplying the nozzle with powder at the level of the second aperture (14), a tank of powder or finely divided particles (11) and its weight-measuring device (12).

5. Installation according to Claim 4, **characterised in that** said pipe (13) for supplying the nozzle with powder ends in an injector located at the second aperture (14).

6. Installation according to Claim 4, **characterised in that** the pipe for supplying the nozzle with powder (13) emerges under the deflector dome (6), at least a part of this pipe being set into the deflector dome (6) with a non-zero slope.

7. Installation according to Claim 1, **characterised in that** it is equipped with a means for ensuring the regulation of the flow rate of powder.

8. Installation according to Claim 7, **characterised in that** said means comprises a control for the rotation of the worm (13A) by the continuous measurement of the weight of the powder tank (11).

9. Installation according to any of the preceding claims, **characterised in that** the means for injecting powder (13,13A,14) are maintained in an inert atmosphere.

10. Installation according to any of the preceding claims, **characterised in that** the non-oxidising gas comprises argon.

11. Installation according to any of the preceding claims, **characterised in that** said metal powder is an iron or ferro-alloy powder.

12. Method for the continuous casting of steel in a hollow jet, preferably in the form of flat or long products, by means of the installation according to any of the preceding claims, comprising the following steps:
- casting a basic molten steel from the tundish (2) to the mould (1) through the HJN nozzle (5);
- creating and maintaining the hollow jet by injection from a first pipe (16) of a non-oxidising gas such as argon at a flow rate not exceeding 15 Nl/min;
- injecting by a second pipe (13), which is independent of the first pipe and comprises a worm device (13A), a finely divided solid metal material or material in powder form into the hollow part of the jet under the distribution device (6), said finely divided solid material or material in powder form mixing with the steel at the end of the injection zone in the nozzle or in the zone where the nozzle meets the mould.

## Patentansprüche

1. Anlage für das Stranggießen für den Durchfluss von flüssigem Stahl, ausgehend von einem Verteilerkorb (2) in eine Stranggusskokille (1) über ein Gießrohr mit Hohlstrahl, das sog. HJN-Gießrohr; die Anlage umfasst im Wesentlichen, wenn sie in vertikaler Position und in Verlaufsrichtung des flüssigen Stahls von oben nach unten beschrieben wird, eine vertikale Leitung (5), die durch einen oberen Deckel (5A) eingegrenzt wird, der eine Eingangsmündung für den flüssigen Stahl ausgehend von dem Verteilerkorb (2) sowie eine untere Grundfläche umfasst, die mindestens eine Ausgangsmündung beinhaltet (8), wobei die besagte Leitung (5) in ihrem oberen Bereich ein Verteilerelement, das in deutlicher Weise am Eingang der besagten vertikalen Leitung (5) angeordnet ist und einen Ableiter bzw. eine Kuppel (6) enthält, der/die es ermöglicht, das eintretende Metall an die Seitenwände des Gießrohrs abzuleiten, beinhaltet, wobei das besagte Gießrohr gleichermaßen Hilfsmittel zur Einspritzung (13, 13A, 14) des Metallpulvers bzw. des festen fein zerstäubten Metallmaterials, die eine Vorrichtung mit Endlosgewinde (13A) unterhalb der besagten Kuppel(6) in einem Einspritzbereich (15) sowie weitere Vorrichtungen für die Einspritzung eines nicht oxidierenden Gases (16, 17) für die Erschaffung und die Bewahrung des Hohlstrahls enthalten, beinhaltet und wobei die Anlage **dadurch gekennzeichnet ist, dass** die Hilfsmittel für die Einspritzung des Pulvers unabhängig und physikalisch von den Vorrichtungen zur Einspritzung des nicht oxidierenden Gases (16, 17) getrennt sind; die Vorrichtung mit Endlosgewinde (13A) ist hierbei zwischen dem Boden des Verteilerkorbs(2) und dem oberen Deckel(5A) des HJN-Gießrohrs angeordnet.

2. Anlage entsprechend dem Anspruch 1, **dadurch gekennzeichnet, dass** sie eine Leitung (16) für den eintretenden Strom des nicht oxidierenden Gases (7) in dem Gießrohr, auf der Ebene einer ersten Mündung (17) und seiner Vorrichtung zur Strömungs- (9) und zur Druckmessung (10) enthält.

3. Anlage entsprechend dem Anspruch 2, **dadurch gekennzeichnet, dass** die besagte Leitung (16) für den eintretenden Strom des nicht oxidierenden Gases durch eine an der ersten Mündung (17) gelegene Einspritzdüse begrenzt wird.

4. Anlage gemäß den Ansprüchen 1, 2 oder 3, **dadurch gekennzeichnet, dass** sie eine gesonderte Leitung (13) für die Versorgung des Pulver-Gießrohrs auf der Ebene einer zweiten Mündung (14), einen Behälter für Pulver oder fein zerstäubte Partikel (11) und seine Vorrichtung zur Gewichtsmessung (12) beinhaltet.

5. Anlage gemäß dem Anspruch 4, **dadurch gekennzeichnet, dass** die besagte Leitung (13) für die Versorgung des Pulver-Gießrohrs durch eine an der zweiten Mündung gelegene Einspritzdüse (14) begrenzt wird.

6. Anlage gemäß dem Anspruch 4, **dadurch gekennzeichnet, dass** die Leitung für die Versorgung des Pulver-Gießrohrs (13) unterhalb der Verteilerkuppel (6) mündet; hierbei ist zumindest ein Teil dieser Leitung in der Verteilerkuppel(6) mit einem Gefälle von nicht gleich Null angeordnet.

7. Anlage gemäß dem Anspruch 1, **dadurch gekennzeichnet, dass** sie mit Hilfsmitteln zur Regelung der Durchflussmenge des Pulvers ausgestattet ist.

8. Anlage gemäß dem Anspruch 7, **dadurch gekennzeichnet, dass** die besagten Hilfsmittel eine Steuerung für die Rotation des Endlosgewindes (13A) mit einer kontinuierlichen Messung des Gewichts des Pulverbehälters (11) beinhalten.

9. Anlage gemäß irgendeinem der vorherigen Ansprüche, **dadurch gekennzeichnet, dass** die Hilfsmittel zur Pulvereinspritzung (13, 13A, 14) unter einer inerten Atmosphäre gehalten werden.

10. Anlage gemäß irgendeinem der vorherigen Ansprüche, **dadurch gekennzeichnet, dass** das nicht oxidierende Gas Argon enthält.

11. Anlage gemäß irgendeinem der vorherigen Ansprüche, **dadurch gekennzeichnet, dass** es sich bei dem besagten Metallpulver um ein Eisenpulver bzw. um ein Pulver aus einer Eisenlegierung handelt.

12. Verfahren für das Stranggießen von Stahl in einem Hohlstrahl, vorzugsweise in Form von flachen oder langen Produkten, mithilfe der Anlage gemäß irgendeinem der vorherigen Ansprüche, das die folgenden Schritte umfasst:
- Gießen eines Stahls auf geschmolzener Basis aus einem Verteilerkorb (2) in eine Stranggusskokille (1) über das HJN-Gießrohr (5) ;
- Erschaffen und Bewahren eines Hohlstrahls ausgehend von einer ersten Leitung (16) eines nicht oxidierenden Gases wie z.B. Argon mit einer Durchflussmenge, die einen Wert von 15 Nl/Min. nicht überschreitet ;
- Einspritzung durch eine zweite Leitung (13), die unabhängig von der ersten Leitung ist und eine Vorrichtung mit Endlosgewinde (13A) beinhaltet, eines fein zerstäubten festen oder pulverförmigen Metallmaterials in den hohlen Bereich des Gießrohrs unterhalb des Verteilerelements (6); das besagte fein zerstäubte feste oder pulverförmige Material vermischt sich hierbei mit dem Stahl am Ende des Einspritzbereichs in dem Gießrohr bzw. im Mischbereich des Gießrohrs und der Stranggusskokille.
